# EUROPÄISCHE PATENTSCHRIFT

(11) **EP 0 907 766 B1**
(45) Veröffentlichungstag und Bekanntmachung des Hinweises auf die Patenterteilung: **30.05.2001**
(21) Anmeldenummer: 97928202.7
(22) Anmeldetag: 13.06.1997
(51) Int. Cl.: C25D 1/08, C25D 5/22

(54) **VERFAHREN ZUR ELEKTROLYTISCHEN HERSTELLUNG EINES SIEBES**
PROCESS FOR PRODUCTION OF A SCREEN BY ELECTROLYSIS
PROCEDE POUR PRODUIRE UN TAMIS PAR ELECTROLYSE

(30) Priorität: 14.06.1996 DE 19623724
(43) Veröffentlichungstag der Anmeldung: 14.04.1999
(73) Patentinhaber: Klemm, Martin, 3427 Utzenstorf (CH)
(72) Erfinder: Klemm, Martin, 3427 Utzenstorf (CH)
(74) Vertreter: Paul, Dieter-Alfred, Dipl.-Ing.
(86) Internationale Anmeldenummer: EP9703103
(87) Internationale Veröffentlichungsnummer: WO9747788

(56) Entgegenhaltungen:
- EP-A- 0 049 022
- US-A- 4 913 783

## Beschreibung

Die Erfindung betrifft ein Verfahren zur elektrolytischen Herstellung eines Siebes, bei dem Metall aus einem Elektrolyten auf elektrisch leitende Abscheideflächen einer in dem Elektrolyten befindlichen Muttermatrize derart abgeschieden wird, daß sich ein Sieb mit Siebsteg und Sieböffnungen bildet.

Im Stand der Technik ist es bekannt, feine Siebe, wie sie beispielsweise für den Sieb- und Filmdruck verwendet werden, auf galvanischem Wege herzustellen, also mit den Mittel der Galvanoplastik bzw. Elektroformung. Dabei kann grundsätzlich zwischen zwei Verfahren unterschieden werden.

Bei dem einen Verfahren wird eine Muttermatrize beispielsweise in Form einer Mutterplatte oder einer Mutterwalze verwendet, die ein regelmäßiges, siebartiges Muster elektrisch leitender Abscheideflächen aufweist, welche elektrisch nicht leitende Bezirke - auch "Inseln" genannt - umgeben. Die nicht leitenden Bezirke werden gewöhnlich dadurch hergestellt, daß in die Muttermatrize entsprechende Vertiefungen eingeformt und diese dann mit elektrisch nicht leitendem Material bündig zur Oberfläche der Abscheideflächen gefüllt werden.

Für den Abscheidevorgang wird die Muttermatrize in ein Elektrolytbad eingetaucht und bildet dort die Kathode. Nach Einschalten des elektrischen Stroms scheiden sich die in dem Elektrolytbad vorhandenen Metallionen auf den Abscheideflächen entsprechend dem Muster ab. Es entstehen auf diese Weise Siebstege, während die elektrisch nicht leitenden "Inseln" im wesentlichen von den Metallionen frei bleiben und auf diese Weise Sieböffnungen entstehen. Ist die gewünschte Siebdicke erreicht, wird der Abscheidungsvorgang abgebrochen und das so entstandene vollperforierte Sieb von der Muttermatrize abgezogen. Aus einem solchen Sieb wird eine Siebdruckschablone dadurch hergestellt, daß in einem nachfolgenden Verfahrensschritt entsprechend dem vorgesehenen Druckmuster die Sieböffnung von Teilen des Siebes mittels Schablonenmaterial geschlossen werden, während diejenigen Teile des Siebes, die für den Durchgang der Druckfarbe bestimmt sind, offengelassen werden.

Bei der zweiten Verfahrensweise - auch Galvanoplastik im engeren Sinne genannt - wird auf eine Muttermatrize mit einer glatten, über ihre gesamte Erstreckung metallischen und damit elektrisch leitenden Oberfläche eine elektrisch isolierende Fotoschicht aufgebracht. Hierfür kann übliches Kopiermaterial verwendet werden, das beispielsweise wasserlöslich, jedoch lichthärtbar ist. Die Fotoschicht wird dann mittels eines Diapositivs in bestimmten Bereichen belichtet, wodurch diese Bereiche gehärtet und damit an der Muttermatrize fixiert werden. Die übrigen Bereiche bleiben wasserlöslich, so daß sie in einem weiteren Verfahrensschritt von dem Kopiermaterial befreit werden können.

Mit Hilfe dieses Verfahrens läßt sich ein vollperforiertes Sieb herstellen, wenn es so belichtet wird, daß sich regelmäßige, lichtgehärtete Bezirke entsprechend den vorgesehenen Sieböffnungen ergeben (Rasterkopie). Dies hätte jedoch - wie bei dem nach dem ersten Verfahren hergestellten Sieb - den Nachteil, daß ein Teil der Sieböffnung in einem nachgeschalteten Verfahrensgang zur Bildung der Siebdruckschablone geschlossen werden müßte. Vorzugsweise geht man deshalb so vor, daß beide Vorgänge in der Weise miteinander kombiniert werden, daß die Bereiche, die für die Druckfarbe undurchlässig sein sollen, vollflächig nicht belichtet werden und in den Bereichen, die für die Druckfarbe durchlässig sein sollen, eine Belichtung in den für die Sieböffnungen vorgesehenen Bezirken vorgenommen wird. Nach Ablösen der nicht belichteten und deshalb wasserlöslich gebliebenen Bereiche ergeben sich in den Bereichen, die für die Druckfarbe undurchlässig sein sollen, zusammenhängende Abscheideflächen, während in den Bereichen, die für den Durchgang der Druckfarbe vorgesehen sein soll, ein siebstegartiges Muster von Abscheideflächen gebildet werden.

Die Siebbildung geschieht auch hier in der gleichen Weise wie bei dem ersten Verfahren, d. h. die Muttermatrize wird in ein Elektrolytbad eingetaucht, und nach Einschalten des elektrischen Stroms scheiden sich Metallionen auf den Abscheideflächen ab. Dabei entsteht hier jedoch nur in den Bereichen, die für den Durchgang der Druckfarbe bestimmt sind, ein siebartiges Muster von Siebstegen und Sieböffnungen, während sich die Metallionen in den Bereichen, die für die Druckfarbe gesperrt sein sollen, vollflächig abscheiden. Auf diese Weise wird schon durch den galvanischen Abscheidevorgang eine Siebschablone gebildet, so daß ein nachfolgendes Schließen von Sieböffnungen entfallen kann. Aus Gründen der sprachlichen Vereinfachung wird in dieser Anmeldung auch insoweit von Sieben gesprochen, da sie zumindest teilweise, nämlich in den für den Farbdurchgang vorgesehenen Bereichen, Siebcharakter haben. Soweit nachstehend von Siebstegen die Rede ist, sind damit auch die bei dem zweiten Verfahren entstehenden, vollflächigen Bereiche gemeint.

Bei der galvanischen Herstellung von solchen Sieben besteht das Problem, daß die sich bildenden Siebstege - wie auch die evtl. vorgesehenen Vollflächen - nicht nur senkrecht zur Abscheidefläche - also in Dickenrichtungwachsen, sondern auch parallel über die Ausdehnung der Abscheideflächen hinaus, also in Breitenrichtung. Der Grund hierfür besteht in der dreidimensionalen Struktur des entstehenden Siebes. Mit dem Anwachsen der Siebstege bilden nämlich auch die vertikal verlaufenden Flanken der Siebstege Abscheideflächen, auf denen sich Metallionen absetzen. Dies wirkt sich insbesondere dann nachteilig aus, wenn einerseits sehr feinmaschige und andererseits mechanisch stabile Siebe mit großer Wandstärke hergestellt werden müssen. Solche Siebe werden jedoch insbesondere im textilen Siebdruck verlangt, wo die Siebe einen Durchmesser von mehr als 300 mm und Längen von mehr als 3 m haben können.

Zur Lösung dieses Problems ist in der US 4 039 397 und der DE-OS 26 16 480 der Vorschlag gemacht worden, den Abscheideprozeß in mehrere Stufen aufzuteilen und nach jeder Stufe die Flanken der jeweils entstandenen Teile der Siebstege mit einer elektrisch nicht leitenden Isolierschicht zu versehen. Da dies praktischerweise nur durch Aufsprühen der Isolierschicht geschehen kann, werden dabei auch die parallel zu den Abscheideflächen liegenden Außenseiten der Siebstege mit der Isolierschicht versehen. Dies erfordert es, die Außenseiten anschließend von der Isolierschicht zu befreien, was durch Abschleifen geschieht. In einer Abwandlung dieses Verfahrens wird vorgeschlagen, nach und nach Isoliermaterial in die Öffnungen zwischen den Siebstegen einzufüllen.

Ein ähnlicher Vorschlag wird in der DE-AS 28 22 455 gemacht. Der Abscheideprozeß wird in eine Vielzahl einzelner Stufen unterteilt, wobei vor jedem Abscheidevorgang eine Schicht aus elektrisch nicht leitendem Harz aufgebracht ist. Das auf den Siebstegen verbleibende Harz wird mit Hilfe einer nicht metallischen Walze oder Platte, die zu dem Harz eine starke Affinität hat, im noch nicht getrockneten Zustand entfernt. Erst dann kann ein weiterer Abscheidevorgang durchgeführt werden.

Ein grundsätzlicher Nachteil dieser Vorschläge besteht darin, daß der Abscheidevorgang für das Aufsprühen der Isolierschicht bzw. die Einfüllung des Isoliermaterials unterbrochen wird, d. h. die Muttermatrize wird aus dem Elektrolytbad herausgehoben und dann mit der Isolierschicht bzw. dem Isoliermaterial versehen. Anschließend müssen die zu den Abscheideflächen parallelen Flächen der Siebstege von der Isolierschicht bzw. dem Isoliermaterial befreit werden. Erst dann kann der Abscheidevorgang nach Eintauchen der Muttermatrize in den Elektrolyten fortgesetzt werden. Hierdurch ist der Herstellungsprozeß kostenaufwendig. Hinzu kommt der Nachteil, daß ein gewisses Breitenwachstum der Stege auch mit diesen Verfahren nicht verhindert werden kann, da die Flanken der jeweils zwischen zwei Unterbrechungen hergestellten Teilstege zunächst ungeschützt sind. Schließlich ist die Haftung der einzelnen Galvanisierungsschichten offenbar durch zwischenzeitliche Passivierung der offenen Flächen nicht befriedigend.

Der Erfindung liegt die Aufgabe zugrunde, das Verfahren der eingangs genannten Art so zu gestalten, daß es wesentliche wirtschaftlicher arbeitet und dennoch ein Breitenwachstum der Siebstege weitestgehend verhindert wird.

Der erste Teil der Aufgabe wird erfindungsgemäß dadurch gelöst, daß die Viskosität des Elektrolyten auf wenigstens 50 mPas erhöht wird. Diese Viskositätserhöhung hat zur Folge, daß der Elektrolyt in den sich bildenden Sieböffnungen an Metallionen stark verarmt, weil es dort zu einer Beruhigung der häufig zwangsweise bewirkten Badumwälzung kommt. Dies vermindert das Breitenwachstum der Stege wirkungsvoll, denn es wird ein Metallionenniederchlag an den Flanken der sich bildenden Siebstege weitestgehend vermieden. Durch entsprechende Einstellung der Viskosität kann das Breitenwachstum auf ein gewünschtes Maß eingestellt werden. Dabei kommen Viskositätswerte bis 400 mPas in Frage. Ein weiterer Vorteil besteht darin, daß der Abscheidevorgang nicht unterbrochen werden muß, so daß das Verfahren erheblich wirtschaftlicher arbeitet als die vorbekannten Verfahren.

In Ausbildung der Erfindung ist vorgesehen, daß dem Elektrolyten für die Viskositätserhöhung ein nicht ionisches Verdickungsmittel zugegeben wird. Hierfür kommen insbesondere Stärkeäther, Carboxyl-Methyl-Cellulose-Äther oder Polyvinylalkohole in Frage.

Alternativ oder in Kombination zu dem vorbeschriebenen Verfahren ist zur Lösung der gestellten Aufgabe vorgeschlagen, daß dem Elektrolyten ein derart ionisch modifiziertes Schutzmittel zugegeben wird, daß es sich auf dem sich bildenden Sieb abscheidet, und daß das Schutzmittel während des Abscheidevorgangs von der jeweiligen Außenseite der sich bildenden Siebstege entfernt wird. Dabei kann das Entfernen fortlaufend oder intermittierend erfolgen, wobei im letzteren Fall die Abstände so klein sein sollten, daß die Schutzmittelschicht auf der Außenseite des sich bildenden Siebes zuverlässig für den Metallniederschlag freigehalten wird. Auf diese Weise ist gesichert, daß sich das Schutzmittel nur an den Flanken der sich bildenden Siebstege ablagert, so daß sich an ihnen kein Metall abscheiden kann. Ein Breitenwachstum der sich bildenden Siebstege wird damit weitestgehend unterbunden. Dabei arbeitet auch dieses Verfahren sehr wirtschaftlich, weil der Abscheidevorgang nicht für eine externe Bearbeitung der Muttermatrize unterbrochen werden muß.

Die Entfernung der Schutzmittelschicht an der Außenseite des sich bildenden Siebes kann auf verschiedene Weise erfolgen. Vorzugsweise sollte das Schutzmittel abgestreift, insbesondere abgerakelt werden. Durch den Abstreif- bzw. Rakelprozeß werden die Schutzmittelteilchen kontinuierlich von der Oberfläche des Siebes entfernt und dabei gleichzeitig in die sich bildenden Sieböffnungen hineintransportiert, wo sie aufgrund der elektrischen Ladungsverhältnisse haften bleiben. Der Abstreifvorgang unterstützt deshalb den Niederschlag der Schutzmittelteilchen an den Flanken der Siebstege.

Das vorbeschriebene Verfahren eignet sich nicht ohne weiteres für die Galvanoplastik im engeren Sinn, bei der auf die glatte Oberfläche der Muttermatrize einen lichthärtbare Fotoschicht aufgebracht wird. Diese Fotoschicht ist auch nach der Lichthärtung mechanisch empfindlich, so daß sie beim Abstreifen des Schutzmittels beispielsweise mit Hilfe eines Rakels zerstört werden könnte. Gleichwohl ist das Verfahren auch hier geeignet, wenn mit dem Abstreifen bei der Galvanisierung so lange gewartet wird, bis die sich aufbauenden Siebstege eine Dicke erreicht haben, die größer ist als die der Fotoschicht. Die Fotoschicht wird dann vor der schleifenden Wirkung des Abstreifers geschützt.

Untersuchungen haben gezeigt, daß gute Ergebnisse auch dann erreicht werden, wenn auf den Abstreifvorgang gemäß dem zweiten Verfahren vollständig verzichtet wird. Die Abscheidung der Metallionen auf den Abscheideflächen wird hierdurch nämlich praktisch nicht gestört, und das Breitenwachstum der Siebstege ist überraschenderweise nur gering. Dies beruht offenbar auf folgendem Phänomen.

Schon im stromlosen Zustand lagert sich das ionisch modifizierte Schutzmittel an den nicht leitenden Bezirken an, da sie chemisch verwandt sind und sich deshalb polare und unpolare Wechselwirkungskräfte einstellen. Diese Bezirke sind also mit dem Schutzmittel schon besetzt. Bei Einschaltung des Stroms wandern die Kationen des Schutzmittels und die Metallkationen in Richtung auf die Abscheideflächen. Es kommt zu einer Konkurrenzsituation zwischen den Metallionen und den Schutzmittelkationen. Dabei verdrängen offensichtlich die Metallionen die Kationen des Schutzmittels, denn der Aufbau der Siegstege kommt ohne weiteres in Gang und setzt sich auch uneingeschränkt fort.

Die vorbeschriebene Konkurrenzsituation ist zwar grundsätzlich auch an den Flanken der sich aufbauenden Siebstege vorhanden. Offenbar lagern sich aber in den sich bildenden Sieböffnungen derart viele Kationen des Schutzmittels an, daß die Metallionen stark daran gehindert werden, sich an den Flanken niederzuschlagen. Die sich immer weiter vermindernde Spülwirkung in den Sieböffnungen mit der Folge einer Verarmung des Elektrolyten an Metallionen begünstigt dies. Das Breitenwachstum der Siebstege bleibt hierdurch gering.

Die Vorzüge dieses Verfahrens liegen darin, daß bei Verwendung einer Fotoschicht für die Bildung der nicht leitenden Bezirke keine Beschädigungsgefahr besteht. Außerdem kann auf die Abstreifmechanik verzichtet werden, d. h. es kann mit den üblichen Galvanisierungsvorrichtungen gearbeitet werden.

In Ausbildung des zweiten und dritten Vorschlags ist vorgesehen, daß ein solches Schutzmittel verwendet wird, das auch viskositätserhöhend auf den Elektrolyten wirkt. Hierdurch wird die Schutzwirkung aufgrund des zum ersten Vorschlag beschriebenen Effekts unterstützt.

Als Schutzmittel eignen sich kationische Polymere auf synthetischer oder natürlicher Basis, z. B. kationisch modifizierte Stärke oder Cellulose, Polykationen auf der Basis von Vinlypolymeren und kationische Siliconpolymere. Auch niedermolekulare organische Verbindungen, die eine kationische oder auch gleichzeitig anionische (amphotere) Verbindung und/oder nichtionogene Gruppen enthalten, sind geeignet. Die genannten Werkstoffe wirken als Verdicker im Elektrolyten und verursachen den oben beschriebenen Verarmungseffekt. Da sie kationisch modifiziert sind, wandern deren Kationen im Stromkreis zur Kathode, d. h. zur Muttermatrize. Die Konzentration des Schutzmittels im Elektrolytbad ist vorzugsweise kleiner als 1 g/l.

Es versteht sich, daß ein solches Schutzmittel verwendet wird, das sich nach Fertigstellung des Siebes zumindest teilweise wieder entfernen läßt, damit der Querschnitt der Sieböffnungen durch die Schutzmittelschicht nicht eingeschränkt bleibt.

Nach einem vierten Vorschlag wird die gestellte Aufgabe dadurch gelöst, daß eine elektrisch isolierende Schutzsubstanz in die sich bildenden Sieböffnungen bei im Elektrolyten befindlicher Muttermatrize eingebracht und dabei die Außenseiten der sich bildenden Siebstege von der Schutzsubstanz freigehalten werden. Auch dieses Verfahren arbeitet im Vergleich zu den bekannten Verfahren sehr wirtschaftlich, daß eine externe Bearbeitung und damit ein Herausheben der Muttermatrize aus dem Elektrolytbad nicht erforderlich ist. Dabei liegt es noch im Rahmen der Erfindung, wenn der Abscheidevorgang für das Einbringen der Schutzsubstanz unterbrochen wird. Zweckmäßig ist es jedoch, wenn die Einbringung der Schutzsubstanz und das Freihalten der Siebstege während des Abscheidevorgangs, also simultan, erfolgt, weil hierdurch Zeit eingespart und Haftungsprobleme vermieden werden. Dabei kann die Einbringung der Schutzsubstanz fortlaufend oder intermittierend erfolgen, wobei die letztere Verfahrensweise dazu benutzt werden kann, das Dickenwachstum der sich bildenden Siebstege wunschgemäß zu steuern. Auf jeden Fall wird auch mit dieser Verfahrensweise erreicht, daß Siebstege mit praktisch senkrecht zu den Abscheideflächen verlaufenden Flanken gebildet werden.

Dabei besteht auch die Möglichkeit, die Sieböffnungen kleiner werden zu lassen als dies den Abscheideflächen entspricht. Hierzu wird lediglich erst nach einer gewissen Zeit nach Ingangsetzen des Abscheidevorgangs mit dem Einbringen der Schutzsubstanz in die sich bildenden Öffnungen begonnen, oder das Einbringen der Schutzsubstanz wird vor Beendigung des Abscheidevorgangs abgebrochen.

In Ausbildung dieses Vorschlags ist vorgesehen, daß die Schutzsubstanz eingerakelt wird. Diese Art des Einbringens sichert, daß die Schutzsubstanz fortlaufend bündig mit der Außenseite des sich bildenden Siebes gehalten wird. Gleichzeitig wird die Außenseite des sich bildenden Siebes von Schutzsubstanz freigehalten, so daß sich das Metall dort abscheiden kann.

In weiterer Ausgestaltung der Erfindung ist vorgesehen, daß dem Einbringen der Schutzsubstanz ein Trocknen der Muttermatrize vorausgeht. Je nach Art der Schutzsubstanz kann es notwendig sein, der Schutzsubstanz von dem Elektrolyt befreite Flächen zur Verfügung zu stellen. Die Trocknung kann mit Preßluft durchgeführt werden, wobei es vorteilhaft ist, wenn die Preßluft sofort wieder abgesaugt wird. Alternativ oder in Kombination dazu kann die Trocknung auch mittels Absaugen und/oder Abstreifen durchgeführt werden.

Die Schutzsubstanz verbleibt bis zum Ende des Abscheidevorgangs in den Sieböffnungen und wird nach Abnahme des Siebes von der Muttermatrize entfernt. Als Werkstoffe für die Schutzsubstanz kommen solche in Frage, die ohne wesentlichen Einfluß auf das Elektrolytbad sind, insbesondere nicht verdickend wirken. So bieten sich z. B. Wachse, pastöses Stearin, bituminöse Formulierungen oder andere, pastenförmige und gegenüber dem Elektrolyten resistente Substanzen an.

Durch die Verwendung spezifischer Schutzsubstanzen kann die Flankenbildung der Sieböffnungen beeinflußt werden. Verwendet man eine hochviskose, viskoelastische Paste, kommt es nach dem Einrakeln zu einem Ausdehnungseffekt, so daß die Schutzsubstanz über die jeweilige Sieböffnung hinausragt, und zwar senkrecht als auch parallel zu den Abscheideflächen. Ein entsprechender Effekt kann durch eine Schutzsubstanz erreicht werden, die sich durch Erwärmung ausdehnt. Sie wird also mit einer Temperatur in die Sieböffnungen eingebracht, die erheblich geringer ist als die Temperatur des Elektrolytbads. Durch das Elektrolytbad tritt dann eine Wärmeausdehnung in alle Richtungen auf. Es versteht sich, daß sich ein solches Verhalten auch schon mit dem erwähnten viskoelastischen Werkstoff kombinieren läßt. Schließlich kann der Effekt auch durch Verwendung einer hydrophilen Schutzsubstanz erzielt werden. Durch Wasseraufnahme "wächst" die eingerakelte Schutzsubstanz aus der Sieböffnung heraus, wobei eine Ausdehnung - wie bei den vorbeschriebenen Fällen - auch parallel zu den Abscheideflächen erfolgt.

In der Zeichnung ist die Erfindung anhand von Ausführungsbeispielen näher veranschaulicht. Es zeigen:
- Figur 1: einen teilweisen Querschnitt durch eine Muttermatrize mit auf ihr abgeschiedenem Sieb, hergestellt nach dem Verfahren gemäß dem ersten Vorschlag;
- Figur 2: einen teilweisen Querschnitt durch eine Muttermatrize mit auf ihr abgeschiedenem Sieb, hergestellt nach dem Verfahren gemäß dem zweiten Vorschlag;
- Figur 3: einen teilweisen Querschnitt durch eine Muttermatrize mit auf ihr abgeschiedenem Sieb, hergestellt nach dem Verfahren gemäß dem dritten Vorschlag;
- Figur 4: eine erste Ausführungsform der erfindungsgemäßen Vorrichtung zur Durchführung des Verfahrens gemäß dem dritten Vorschlag,
- Figur 5: einen Querschnitt durch eine Abstreifeinrichtung zur Durchführung des Verfahrens gemäß dem dritten Vorschlag mit Zuführeinrichtung und Trocknungseinrichtung und
- Figur 6: einen Querschnitt durch eine andere Trocknungseinrichtung für die Abstreifeinrichtung gemäß Figur 5.

In Figur 1 ist teilweise eine zylindrische Muttermatrize 1 dargestellt, die aus einem Metall besteht, also elektrisch leitend ist. Auf ihrer Außenseite hat sie elektrisch leitende Abscheideflächen 2. In die Muttermatrizen 1 sind bündig mit den Abscheideflächen 2 Einsätze 3, 4 eingelassen, die aus elektrisch nicht leitendem Material, beispielsweise Keramik, Kunststoff oder dergleichen bestehen. Diese Einsätze 3, 4 bilden "Inseln", die über die Außenseite der Muttermatrize 1 so verteilt sind, daß sie von einem siebartigen Muster aus Abscheideflächen 2 umgeben sind.

Wird diese Muttermatrize 1 in ein Elektrolytbad eingetaucht und als Kathode an eine Stromquelle angeschlossen, lagern sich die in dem Elektrolytbad enthaltenen Metallionen auf den Abscheideflächen 2 ab, so daß sich nach und nach ein entsprechend dem Siebmuster der Abscheideflächen 2 strukturiertes Sieb mit Siebstegen 5, 6, 7 aufbaut. Die Dicke, d. h. die Erstreckung der Siebstege 5, 6, 7 senkrecht zu den Abscheideflächen 2, kann durch die Dauer des Abscheidevorgangs bestimmt werden.

Bei Anwendung des erfindungsgemäßen Verfahrens nach dem ersten Vorschlag wird dem Elektrolyten ein Verdickungsmittel zugegeben, das zu einem verminderten Austausch des Elektrolyten in den sich bildenden Sieböffnungen 8, 9 zwischen den Siebstegen 5, 6, 7 führt. Dieser verminderte Austausch verursacht eine Verarmung des Elektrolyten, d. h. eine verminderte Konzentration der Metallionen in den Sieböffnungen 8, 9, und verringert hierdurch wirksam das Breitenwachstum der Siebstege 5, 6, 7. Die Flanken - beispielsweise mit 10 bezeichnet - haben eine ViertelEllipsenform mit hoher Exzentrizität, d. h. das Breitenwachstum der Siebstege 5, 6, 7 ist stark eingeschränkt. Durch Variation der Viskosität des Elektrolytbades kann dieser Effekt entsprechend den jeweiligen Forderungen eingestellt werden.

In Figur 2 kommt dieselbe Muttermatrize 1 zur Anwendung, weshalb zu deren Beschreibung auf die zu Figur 1 Bezug genommen wird und auch dieselben Bezugsziffern zur Anwendung kommen.

Die Figur zeigt den galvanischen Siebaufbau gemäß dem zweiten Vorschlag der Erfindung. Dabei wird dem Elektrolytbad ein kationisch modifiziertes Polymer zugegeben. Auch niedermolekulare organische Verbindungen, die eine kationische oder auch gleichzeitig anionische (amphotere) Verbindung und/oder nicht ionogene Gruppe enthalten, sind geeignet. Diese Verbindungen lagern sich im Fortschritt des Aufbaus der Siebstege 5, 6, 7 als Schutzschichten - beispielhaft mit 11 bezeichnet - an den Flanken 10 der Siebstege 5, 6, 7 an, so daß - wie Figur 2 zeigt - praktisch senkrechte Flanken 10 entstehen. Auf diese Weise wird ein Breitenwachstum der Siebstege 5, 6, 7 über die Abscheideflächen 2 hinaus verhindert, d. h. die Projektion der Abscheideflächen 2 entspricht nach Fertigstellung auch der Projektion des Siebes.

Die Außenseiten - beispielhaft mit 12 bezeichnet - der Siebstege 5, 6, 7 werden während des Abscheidevorgangs fortlaufend mittels eines Rakels abgestreift. Hierdurch werden die im Bereich der Außenseiten 12 befindlichen Polymerionen in die Sieböffnungen befördert und sorgen so für eine Isolierung der Flanken 10 der Siebstege 5, 6, 7 gegen den Niederschlag von Metallionen. Die Schutzschicht 11 kann nach Entfernen des Siebes von der Muttermatrize 1 gelöst werden, so daß anschließend Sieböffnungen 8, 9 mit senkrechten Flanken 10 der Siebstege 5, 6, 7 bereitstehen.

Auch bei der Darstellung gemäß Figur 3 kommt dieselbe Muttermatrize 1 zur Anwendung, weshalb die gleichen Bezugsziffern für gleiche Teile verwendet werden.

Anhand der Figur 3 ist der Aufbau des Siebes nach dem vierten Vorschlag der Erfindung zu sehen. Bei diesem Verfahren wird während des Abscheidevorgangs mit Hilfe besonderer Abstreifvorrichtungen, wie sie sich aus den Figuren 4 bis 6 ergeben, eine Schutzsubstanz 13 in die Sieböffnungen 8, 9 eingebracht, insbesondere eingerakelt, so daß die Schutzsubstanz 13 immer bündig zur jeweiligen Außenseite der sich bildenden Siebstege 5, 6, 7 zu liegen kommt. Auch bei diesem Verfahren wird ein Metallionenniederschlag an den Flanken 10 der Siebstege 5, 6, 7 verhindert, so daß im wesentlichen senkrechte Flanken 10 entstehen. Das Einrakeln der Schutzsubstanz 13 sorgt gleichzeitig auch für eine Freihaltung der Außenseiten 12 der Siebstege 5, 6, 7, so daß sich dort die Metallionen niederschlagen können und ein Dickenwachstum der Siebstege 5, 6, 7 entsteht. Nach Abnahme des Siebes wird die Schutzsubstanz 13 wieder entfernt, beispielsweise durch Auswaschen oder Ausblasen.

In Figur 4 ist die Stirnseite der Muttermatrize 1 dargestellt, wobei die Drehrichtung durch den Pfeil A symbolisiert wird. Oberhalb der Muttermatrize 1 ist eine Hohlrakeleinrichtung 14 angeordnet, die in Drehrichtung gesehen hintereinander zwei beabstandete Rakelleisten 15, 16 aus Gummi- oder Kunststoffmaterial aufweist, welche sich über die Länge der Muttermatrize 1 senkrecht zur Zeichnungsebene erstrecken und federnd an der Muttermatrize 1 anliegen. Die Rakelleisten 15, 16 schließen einen Rakelhohlraum 17 ein, in den ein Zuführrohr 18 einmündet. Das Zuführrohr 18 erstreckt sich über die gesamte Breite der Hohlrakeleinrichtung 14, so daß die Mündung des Zuführrohres 18 schlitzförmig gestaltet ist. Das Zuführrohr 18 gehört zu einer Zuführeinrichtung, mit der die schon oben beschriebene Schutzsubstanz 13 in den Rakelhohlraum 17 eingebracht werden kann. Die Rakelleisten 15, 16 streichen über die Außenseiten 12 der sich jeweils bildenden Siebstege 5, 6, 7, so daß diese Außenseiten 12 von der Schutzsubstanz 13 frei bleiben und nur die Sieböffnungen 8, 9 damit gefüllt werden. Die Hohlrakeleinrichtung 14 eignet sich somit für die Durchführung des erfindungsgemäßen Verfahrens nach dem vierten Vorschlag.

In Figur 5 ist eine Hohlrakeleinrichtung 19 dargestellt, die in Umlaufrichtung der hier nicht gezeigten Muttermatrize 1 zweigeteilt ist, also zwei Rakelhohlräume 20, 21 aufweist. Der erste Rakelhohlraum 20 wird von einer äußeren Rakelleiste 22 und einer inneren Rakelleiste 23 begrenzt. Im Betrieb liegen beide Rakelleisten 22, 23 federnd an der Außenseite 12 der sich bildenden Siebstege 5, 6, 7 an.

In den Rakelhohlraum 20 mündet ein Zuführrohr 24 einer Zuführeinrichtung, über die die Schutzsubstanz 13 in den Rakelhohlraum 20 eingebracht wird. Im Betrieb lagert sich diese Schutzsubstanz 13 keilförmig zwischen äußerer Rakelleiste 22 und Muttermatrize 1 ab. In den Rakelhohlraum 20 ragt in Richtung der Schutzsubstanz 13 ein Niveaufühler 25 hinein. Über ihn kann die Zufuhr der Schutzsubstanz 13 gesteuert werden.

Der benachbart entgegen der Drehrichtung (Pfeil A) angeordnete Rakelhohlraum 21 wird durch die innere Rakelleiste 23 und eine äußere Rakelleiste 26 begrenzt. In den Rakelhohlraum 21 ragen ein Blasschlitzrohr 27 und ein Saugschlitzrohr 28 hinein. Beide erstrecken sich ebenfalls über die gesamte Breite der Hohlrakeleinrichtung 14 (senkrecht zur Zeichnungsebene). Das Blasschlitzrohr 27 ist mit seiner Mündung auf die hier nicht dargestellte Oberfläche der Muttermatrize 1 gerichtet. Es ist Teil einer hier nicht näher dargestellten Blaseinrichtung, über die Druckluft auf die Muttermatrize 1 gerichtet werden kann, um sie zu trocknen. Damit der abgeblasene Elektrolyt abgesaugt wird und in dem Rakelhohlraum 23 kein zu hoher Druck entsteht, wird die eingeblasene Luft über das Saugschlitzrohr 28 wieder herausgeführt. Aufgrund dieser zusätzlichen Einrichtung ist gesichert, daß die Schutzsubstanz 13 auf eine trockene Oberfläche der Muttermatrize 1 trifft.

Figur 6 zeigt von der Hohlrakeleinrichtung 19 lediglich den linksseitigen Rakelhohlraum 21 mit innerer Rakelleiste 23 und äußerer Rakelleiste 26. Statt Blas- und Saugschlitzrohren 27, 28 ist hier ein sich über die Breite der Hohlrakeleinrichtung 19 erstreckendes, perforiertes Saugrohr 29 vorgesehen, das untenseitig halbkreisförmig von einem offenporigen synthetischen Schaumstoff 30 umgeben ist. Bei Anlage der Hohlrakeleinrichtung 19 streift der Schaumstoff 30 über die Oberfläche der Muttermatrize 1 bzw. die Außenseiten 12 der Siebstege 5, 6 und nimmt dabei kapillar den anhaftenden Elektrolyten auf. Der Elektrolyt wird über das Saugrohr 29 aus dem Schaumstoff 30 abgesaugt. Auf diese Weise wird die Oberfläche der Muttermatrize 1 getrocknet.

## Patentansprüche

1. Verfahren zur elektrolytischen Herstellung eines Siebes, bei dem Metall aus einem Elektrolyten auf elektrisch leitenden Abscheideflächen (2) einer in dem Elektrolyten befindlichen Muttermatrize (1) derart abgeschieden wird, daß sich zumindest in Teilbereichen ein Sieb mit Siebstegen (5, 6, 7) und Sieböffnungen (8, 9) bildet, **dadurch gekennzeichnet,** daß die Viskosität des Elektrolyten auf wenigstens 50 mPas erhöht wird.

2. Verfahren nach Anspruch 1, **dadurch gekennzeichnet,** daß dem Elektrolyten ein nicht ionisches Verdickungsmittel zugegeben wird.

3. Verfahren zur elektrolytischen Herstellung eines Siebes, bei dem Metall aus einem Elektrolyten auf elektrisch leitenden Abscheideflächen (2) einer in dem Elektrolyten befindlichen Muttermatrize (1) derart abgeschieden wird, daß sich zumindest in Teilbereichen ein Sieb mit Siebstegen (5, 6, 7) und Sieböffnungen (8, 9) bildet, **dadurch gekennzeich** net, daß dem Elektrolyten ein derart ionisch modifiziertes Schutzmittel (11) zugegeben wird, daß es sich auf dem sich bildenden Sieb abscheidet, und daß das Schutzmittel (11) während des Abscheidevorgangs von der jeweiligen Außenseite (12) der sich bildenden Siebstege (5, 6, 7) entfernt wird.

4. Verfahren nach Anspruch 3, **dadurch gekennzeichnet,** daß ein die Viskosität des Elektrolyten erhöhendes Schutzmittel (11) verwendet wird.

5. Verfahren nach Anspruch 3 oder 4, **dadurch gekennzeichnet,** daß als Schutzmittel (11) eine ionisch modifizierte, polymere oder niedermolekulare organische Verbindung verwendet wird.

6. Verfahren zur elektrolytischen Herstellung eines Siebes, bei dem Metall aus einem Elektrolyten auf elektrisch leitende Abscheideflächen (2) einer in dem Elektrolyten befindlichen Muttermatrize (1) derart abgeschieden wird, daß sich zumindest in Teilbereichen ein Sieb mit Siebstegen (5, 6, 7) und Sieböffnungen (8, 9) bildet, **dadurch gekennzeichnet,** daß eine elektrisch isolierende Schutzsubstanz (13) in die sich bildenden Sieböffnungen (8, 9) beim im Elektrolyten befindlicher Muttermatrize (1) eingebracht und dabei die Außenseiten (12) der sich bildenden Siebstege (5, 6, 7) von der Schutzsubstanz (13) freigehalten werden.

7. Verfahren nach Anspruch 6, **dadurch gekennzeichnet,** daß die Schutzsubstanz (13) eingerakelt wird.

8. Verfahren nach Anspruch 6 oder 7, **dadurch gekennzeichnet,** daß dem Einbringen der Schutzsubstanz (13) ein Trocknen der Muttermatrize (1) vorausgeht.

## Claims

1. A process for the electrolytic production of a screen, in which metal is deposited from an electrolyte on to electrically conducting deposition areas (2) of a master matrix (1) situated in the electrolyte so that at least in partial regions a screen is formed which comprises screen webs (5, 6, 7) and screen apertures (8, 9), **characterised in that** the viscosity of the electrolyte is increased to at least 50 mPas .

2. A process according to claim 1, **characterised in that** a non-ionic thickener is added to the electrolyte.

3. A process for the electrolytic production of a screen, in which metal is deposited from an electrolyte on to electrically conducting deposition areas (2) of a master matrix (1) situated in the electrolyte so that at least in partial regions a screen is formed which comprises screen webs (5, 6, 7) and screen apertures (8, 9), **characterised in that** a protective agent (11) is added to the electrolyte, which protective agent is ionically modified so that it is deposited on the screen which is being formed, and that during the deposition operation the protective agent (11) is removed from the respective external face (12) of the screen webs (5, 6, 7) which are formed during the deposition operation.

4. A process according to claim 3, **characterised in that** a protective agent (11) is used which increases the viscosity of the electrolyte.

5. A process according to claims 3 or 4, **characterised in that** an ionically modified, polymeric or low molecular weight organic compound is used as the protective agent (11).

6. A process for the electrolytic production of a screen, in which metal is deposited from an electrolyte on to electrically conducting deposition areas (2) of a master matrix (1) situated in the electrolyte so that at least in partial regions a screen is formed which comprises screen webs (5, 6, 7) and screen apertures (8, 9), **characterised in that** an electrically insulating protective substance (13) is incorporated in the screen apertures (8, 9) which are formed when the master matrix (1) is situated in the electrolyte, and at the same time the external faces (12) of the screen webs (5, 6, 7) which are formed are kept free from the protective substance (13).

7. A process according to claim 6, **characterised in that** the protective substance (13) is incorporated by a doctor blade.

8. A process according to claims 6 or 7, **characterised in that** the incorporation of the protective substance (13) is preceded by the drying of the master matrix (1).

## Revendications

1. Procédé pour produire un tamis par électrolyse, dans lequel du métal provenant d'un électrolyte est séparé sur des surfaces séparatrices (2), électriquement conductrices, d'une matrice (1) située dans ledit électrolyte, de telle sorte qu'un tamis, muni de membrures de tamisage (5, 6, 7) et d'orifices de tamisage (8, 9), se forme au moins dans des régions partielles, caractérisé par le fait que la viscosité de l'électrolyte est accrue pour atteindre au moins 50 mPas.

2. Procédé selon la revendication 1, caractérisé par le fait qu'un agent épaississant non ionique est ajouté à l'électrolyte.

3. Procédé pour produire un tamis par électrolyse, dans lequel du métal provenant d'un électrolyte est séparé sur des surfaces séparatrices (2), électriquement conductrices, d'une matrice (1) située dans ledit électrolyte, de telle sorte qu'un tamis, muni de membrures de tamisage (5, 6, 7) et d'orifices de tamisage (8, 9), se forme au moins dans des régions partielles, caractérisé par le fait qu'on ajoute, à l'électrolyte, un agent protecteur (11) ioniquement modifié de façon telle qu'il se sépare sur le tamis en cours de formation ; et par le fait que ledit agent protecteur (11) est éliminé, pendant le processus de séparation, de la face extérieure respective (12) des membrures de tamisage (5, 6, 7) en cours de formation.

4. Procédé selon la revendication 3, caractérisé par le fait qu'on utilise un agent protecteur (11) accroissant la viscosité de l'électrolyte.

5. Procédé selon la revendication 3 ou 4, caractérisé par le fait qu'on utilise, en tant qu'agent protecteur (11), une combinaison polymère ou organique à faible poids moléculaire, ioniquement modifiée.

6. Procédé pour produire un tamis par électrolyse, dans lequel du métal provenant d'un électrolyte est séparé sur des surfaces séparatrices (2), électriquement conductrices, d'une matrice (1) située dans ledit électrolyte, de telle sorte qu'un tamis, muni de membrures de tamisage (5, 6, 7) et d'orifices de tamisage (8, 9), se forme au moins dans des régions partielles, caractérisé par le fait qu'une substance protectrice (13) électriquement isolante est déversée dans les orifices de tamisage (8, 9) en cours de formation, alors que la matrice (1) se trouve dans l'électrolyte, les faces extérieures (12) des membrures de tamisage (5, 6, 7), en cours de formation, étant alors maintenues exemptes de ladite substance protectrice (13).

7. Procédé selon la revendication 6, caractérisé par le fait que la substance protectrice (13) est appliquée à la raclette.

8. Procédé selon la revendication 6 ou 7, caractérisé par le fait que le déversement de la substance protectrice (13) est précédé d'un séchage de la matrice (1).
